# EUROPÄISCHE PATENTSCHRIFT

(11) **EP 0 133 211 B1**
(45) Veröffentlichungstag und Bekanntmachung des Hinweises auf die Patenterteilung: **05.11.1986**
(21) Anmeldenummer: 84107313.3
(22) Anmeldetag: 26.06.1984
(51) Int. Cl.: B22C 9/06, B22D 29/00, B22D 31/00

(54) **Verfahren zum Herstellen einer Giessform**
Method of producing a mould
Procédé pour la production de moules

(30) Priorität: 01.07.1983 DE 3323697
(43) Veröffentlichungstag der Anmeldung: 20.02.1985
(73) Patentinhaber: Müller-Späth, Gerhard, D-5905 Freudenberg-Oberfischbach (DE)
(72) Erfinder: Müller-Späth, Gerhard, D-5905 Freudenberg-Oberfischbach (DE)
(74) Vertreter: Hiebsch, Gerhard F., Dipl.-Ing.

## Beschreibung

Die Erfindung betrifft ein Verfahren zum Herstellen einer Gießform mit chemisch gebundenem Formstoff unter Verwendung eines Modells der den Oberbegriff des Anspruchs 1 bildende, nächste Stand der Technik ist allgemein bekannt.

In dem Formstoff wird ein Hohlraum als Teil eines Formraumes für das Gußstück erzeugt und dieser Formraum mit Flüssigmetall gefüllt, wobei um das Gußstück im Formstof feine von der Gießtemperatur beeinflußte Zone entsteht. Dem Fachmann sind mehrere Verfahren zum Herstellen von Gusstücken aus Flüssigmetall in einer Gießform bekannt, wobei unter Zuhilfenahme eines rieselfähigen und mit Bindemittel versetzten Formsandes sowie eines in diesen zeitweilig eingebrachten Modells der Formraum ausgebildet wird.

So erfolgt etwa beim Sandguß-Handformverfahren das Ausformen im Formsand mit Durchlaufmischern und manuellen eingriffen, mit Handstampfer, Druckluftstampfer oder Slingeres entsteht eine einmal nutzbare Gießform. Beim Sandguß-Maschinenformverfahren werden Gießformen und Kern mittels Form- bzw. Kernschießmaschinen hergestellt. Gießsand als Formmedium wird in Formen durch Rütteln, Pressen unter Vakuum oder durch Explosionen eingebracht und verdichtet. Kernformen werden zumeist ausgeschossen. Gießform und Kern sind nur einmal einsetzbar.

Der Maskenformguß setzt beheizte Metallmodelle und -kernkästen zur Herstellung von Maskenformen und Maskenkernen aus kunstharzgebundenen Sanden voraus. Auch hier ist jede Maske und jeder Kern nur einmal zu benutzen.

Im Rahmen der Vollformgießverfahren werden einmal verwendbare, aus Kunstschaumstoff herausgeschnittene Modelle verwendet, die entsprechend dem Handformverfahren eingeformt werden, aber in der Gießform verbleiben. Als Formstoffe dienen hier Gießereisande mit beispielsweise kalthärtenden Bindern. Dieses Verfahren ist sowohl zur Einzelfertigung mittlerer und großer Gußstücke als auch zur Serienfertigung geeignet, wenn serienmäßig in speziellen Formen geschäumte Modelle vorfabriziert werden.

Chemisch gebundene Sandformen werden mit gutem Erfolg in der Handformerei, zur Einzelfertigung und zur Kernherstellung herangezogen. Im Bereich der Kleinserienfertigung findet man chemisch gebundene Sandformen als Masken, die von Maskenschalen oder gasdurchlässigen Hinterfüllwerkstoffen beispielsweise durch losen Sand oder Stahlkies - gestützt werden.

Bei Massenfertigungen werden Gußteile vorzugsweise in Kokillen oder Grünsandformen hergestellt. Als Vorteile der Grünsandformen gegenüber der Gießformen aus chemisch gebundenem Sand können die niedrigen Formstoffkosten angesehen werden sowie die Anwendbarkeit produktionserprobter Formautomaten, die geringe Taktzeiten ermöglichen. Jedoch überwiegen die Nachteile der Grünsandform gegenüber den chemisch gebundenen Formen, nämlich
- hohe Anforderungen an Sand- und Bindemittelqualität;
- hoher Formstoffmengenbedarf;
- Bindemittel werden knapp;
- aufwendige Sandaufbereitung u.a. durch großen Platzbedarf, lange Abkühlstrecken;
- Erfordernis zweier Sandsysteme für Gießform und Kern;
- hoher Energieaufwand;
- Form- und Gußfehler schon bei geringen Formstoffschwankungen;
- größeres Toleranzfeld;
- schlechtere Gußoberflächen;
- hoher Putzaufwand;
- hohe Ausschußquote;
- Erfordernis eines hohen Ausbildungsstandes des Fachpersonals;
- große Umweltbelastung.

Angesichts dieser Erkenntnisse hat sich der Erfinder nun das Ziel gesetzt, ein Verfahren zum Herstellen einer Gießform der eingangs erwähnten Art - und damit von Gußstücken - zu schaffen, dank dessen es möglich wird, insbesondere für die Serienfertigung von Gußstücken auf den Einsatz von tongebundenen Sanden unter Meidung der genannten Nachteile zu verzichten und eine - bei geringem Verbrauch an Formstoff - einfach herzustellende sowie kostengünstige Gießform ausreichender Gasdurchlässigkeit anzubieten, die zudem eine hohe Gußqualität bei geringer Umweltbelastung gewährleistet.

Die Lösung dieser Aufgabe ist im kennzeichnenden Teil des Anspruchs 1 angegeben. Hierbei wird aus einer aus einem einzigen Formstoff hergestellten ersten Gießform nach dem Abguß eines ersten Gußstückes zumindest der Anteil des Formstoffes entfernt, welcher in der von der Gießtemperatur beeinflußten Zone rieselfähig geworden ist. Der restliche Teil des Formstoffes wird belassen und der bei Einlegen des Modells geschaffene Hohlraum vor dem nächstfolgenden Gießvorgang durch Formstoff zur Wiederherstellung des Formraumes aufgefüllt. Zusätzlich kann vorteilhafterweise - über den rieselfähigen Anteil hinaus - auch noch der Anteil des Formstoffes entfernt werden, der - in einer angrenzenden Zone -thermisch beeinflußt- in seiner Festigkeit vermindert worden ist.

Der chemisch gebundene Formstof f ist nach einem anderen Merkmal der Erfindung Formsand.

Als günstig hat es sich auch erwiesen, die Gießform in einem Formkasten herzustellen, wenn die Erfindung auch bei kastenlosen Gießformen anzuwenden ist.

Durch diese Maßgaben wird es möglich, die erforderlichen Formstoffmengen zu minimieren, ohne daß es zur Verminderung des Formstoffeinsatzes bekannter Hilfsmittel wie Schalen oder Stützmassen bedurfte; letztere bedingen eine aufwendige Handhabung sowie zusätzliche Aufbereitungskosten.

Bei Durchführung des erfindungsgemäßen Verfahrens wird während des ersten Umlaufes das Modell abgeformt, wobei das Einbringen des Formstoffes bzw. Formsandes in üblicher Weise etwa durch Schießen und Saugen erfolgen kann. Dann wird die Gießform in bekannter Art - wenn nötig - geschlichtet, durch Kerne ergänzt und zusammengesetzt.

Nach dem Abgießen wird die Gießform - wie bekannt - durch eine Kühlstrecke geleitet, dann geteilt sowie des erstarrte Gußstück entnommen.

Der durch die Gießtemperatur rieselfähig gewordene Formstoffanteil in unmittelbarer Nachbarschaft der Gußstücke sowie der in seiner Festigkeit ebenfalls verminderte Formstoff einer anschließenden Außenzone, der ohne größere Einwirkung zerfällt, wird erfindungsgemäß nunmehr ausgekehrt, ausgeblasen oder ausgeschüttet; der thermisch kaum belastete Teil des Formstoffes wird in der Form belassen und bildet vom zweiten Formumlauf ab eine Hinterfüllmasse mit allen Vorzügen einer üblichen Sandform (Gasdurchlässigkeit usw).

So sind als weitere Merkmale der Erfindung anzusehen, daß zum einen die Gießform mit einheitlichem Formstoff hergestellt sowie zum anderen der in der thermisch beeinflußten Zone liegende Anteil des Formstoffes, bevorzugt ohne den Einsatz mechanischer Werkzeuge, entfernt und diese thermisch beeinflußte Zone durch den gleichen Formstoff aufgefüllt wird.

Im Rahmen der Erfindung liegt zudem, daß der aus der thermisch beeinflußten Zone entfernte Anteil des Formstoffes regeneriert und in diese Zone zurückgeführt wird.

Durch das beschriebene Verfahren kann mit einer Einheitformkastengröße gefahren werden, da sich durch die thermische Beanspruchung des Flüssigmetalls der notwendige Hohlraum zwischen Modell und fest verbliebener Schale bildet. Ein Einsatz von Füllmengen ergebenden Verdrängungskörpern - etwa von aufblasbaren Schläuchen, Altsandknollen, grobem Sand, Styropor mit dem bedingten Handhabungsaufwand - kann entfallen.

Es entstehen folgende Vorteile:
- Form und Kern können aus einem Formstoff hergestellt werden;
- die vom 2. Umlauf ab eingebrachte Formstoffmenge ergibt sich durch das Gießverfahren;
- die Menge für die Sandrückgewinnung ist gering;
- die Sandqualität ist durch die thermische Belastung in den meisten Fällen sehr gut und kann sogar besser als Neusand sein (Neusand braucht nur als Schwundsand zugegeben werden);
- die Deponien werden weniger belastet;
- die Lärmbelästigung beim Ausschlagen entfällt;
- die Rückgewinnungsanlage benötigt eine geringe Kapazität;
- die Menge an Flüssigmetall kann in vielen Fällen geringer sein (steigerloses Gießen), was zur Senkung der Schmelzkosten führt.

Die Gießform muß nur bei einem Wechsel zu einem größeren Modell vom Formstoff befreit werden; die Kastenhälften können z. B. im Strahlhaus sauber gestrahlt werden, denkbar ist auch eine Ausschlagstelle.

Durch dieses Verfahren werden die erforderlichen Formstoffmengen so stark reduziert, daß ein Sand/Guß-Verhältnis unter 2: 1 erreicht wird; beim Grünsandverfahren sind Sand/Guß-Verhältnisse von 12:1 keine Seltenheit. Die Formstoffreduzierung durch das erfindungsgemäße Verfahren ist beachtlich.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in:
Fig. 1: eine Seitenansicht eines teilweise geschnittenen Formkastens zum Gießen eines Gußstückes;
Fig. 2: ein der Fig. 1 entsprechende Darstellung des Formkastens nach dem Gießvorgang;
Fig. 3: das Trennen von Teilen des geschnitten wiedergegebenen Formkastens;
Fig. 4 bis Fig. 7 Teile des geschnittenen Formkastens in schematischer Wiedergabe unterschiedlicher Verfahrens stufen.

Ein in der Zeichnung angedeuteter Formkasten 1 zum Gießen eines Gußstückes umfaßt einen Unterkasten 2 sowie einen Oberkasten 3, deren freie Kanten 4,5 aufeinandergelegt und die mittels in Kraglaschen 6 sitzender - sowie von einem Keil 7 durchsetzter - Führungsstifte 8 verbunden sind.

Der Formkasten 1 umgibt ein Formstoffbett 10 aus kaltharzgebundenem Quarzsand, in dessen Zentrum ein Formraum 11 mit Kern 12 für das spätere Gußstück G zu erkennen ist. Ein Einguß für Flüssigmetall ist mit 13 bezeichnet; Speiser, Gießtümpel und dgl. sind aus Gründen der übersichtlichkeit in der Zeichnung vernachlässigt.

Während des Gießens des Gußstückes G und kurze Zeit danach verändert sich der Formstoff in dem an das Metall angrenzenden Bereich: der dem Gußstück G unmittelbar anligende Formstoff zerfällt in einer Innenzone J unter Einfluß der Gießwärme zu einem sandartigen Haufwerk, verkrustet in einer zweiten - in der Zeichnung schwarz hervorgehobenen - Zone A, außerhalb derer der Formstoff des Formbettes 10 einer so geringen thermischen Belastung ausgesetzt ist, daß er - und mit ihm die Festigkeit des von ihm in einer Zone B gebildeten Formbetteils - im wesentlichen unverändert erhalten bleibt.

Zur Herausnahme des Gußstückes G sowie des Kernes 12 wird der Oberkasten 3 vom Unterkasten 2 abgehoben und gewendet abgestellt (Fig. 3).

In der Innenzone J entstandener rieselfähig gewordener Formstoff des vormaligen Formbettes 10 ist ohne weiteres zu entfernen, beispielsweise auszublasen. Auch der etwas fester gebliebene, gegenüber seiner ursprünglichen Festigkeit aber lockerer gewordene Formstoffanteil in den thermisch beeinflußten Zonen J,A ist über deren gesamten Breite e leicht zu entfernen, so daß die Breite i des Formraumes 11 sowohl im Bereich des unteren Formraumteiles 11_{;} als auch des oberen Formraumteilers 11 ₕ anschließend um jene Breite e beidseits der Formkastenmittellinie M erweitert ist. Die so entstehenden Ausnehmungen sind in den Fig. 4, 5 mit 20ₜ und 20ₕ bezeichnet.

Anschließend wird in die Ausnehmungen 20ₜ, 20ₕ ein an einer Modellplatte 30 hängendes Modell 31 eingesetzt; zwischen der verbliebenen Zone B des Formbettes 10 und dem Modell 31 bzw. einem Einsteckpfropfen 32 im Bereich des Eingusses 13 verbleibt ein Füllspall 33 jener Breite e, der nun - wie bei 15 angedeutet - mit Formstoff gefüllt wird; nach dem Einfüllen des Formstoffanteils 15 (s. Fig. 6) ist die Gestalt des ursprunglichen Formraumes 11 für einen neuen Gießvorgang wieder hergestellt.

Die ausgeblasenen bzw. in anderer Weise herausgenommenen Formstoffanteile der Zonen J und A werden in üblicher Art wieder aufbereitet und können dann als den Formraum 11 wiederherstellender Formstoffanteil 15 erneut Verwendung finden.

## Patentansprüche

1. Verfahren zum Herstellen einer Gießform mit chemisch gebundenem Formstoff unter Verwendung eines Modells (31),
dadurch gekennzeichnet,
daß aus einer aus einem einzigen Formstoff hergestellten ersten Gießform der durch den Abguß eines Gußstücks (G) rieselfähig gewordene Formstoff (3) entfernt wird, daß der restliche Teil (B) des Formstoffes belassen wird, und daß der bei Wiedereinlegen des Modells (31) geschaffene Hohlraum (33) erneut mit Formstoff aufgefüllt wird.

2. Verfahren nach Anspruch 1, dadurch gekennzeichnet, daß nach Herausnahme des ersten Gußstückes (G) der Anteil des Formstoffes entfernt wird, welcher in der von der Gießtemperatur hoch beanspruchten inneren Zone (J) liegt.

3. Verfahren nach Anspruch 1 oder 2, dadurch gekennzeichnet, daß zusätzlich der in seiner Festigkeit verminderte Formstoff (Zone A) entfernt wird.

4. Verfahren nach einem der Ansprüche 1 bis 3. gekennzeichnet durch Formsand als Formstoff.

5. Verfahren nach einem der Ansprüche 1 bis 4, dadurch gekennzeichnet, daß der zu entfernende Anteil (A, 3) des Formstoffes ohne mechanische Werkzeuge entfernt wird.

6. Verfahren nach wenigstens einem der Ansprüche 1 bis 5. dadurch gekennzeichnet, daß der in seiner Festigkeit verminderte Formstoff, der ohne größere Einwirkung zerfällt, ausgeblasen und/oder ausgekehrt wird.

7. Verfahren nach wenigstens einem der Ansprüche 1 bis 6, dadurch gekennzeichnet, daß die Gießform in einem Formkasten (1) hergestellt wird.

8. Verfahren nach wenigstens einem der Ansprüche 1 bis 7, dadurch gekennzeichnet, daß der Hohlraum durch den Formstoff aufgefüllt wird. welcher jenem der ersten Gußform gleich ist.

9. Verfahren nach wenigstens einem der Ansprüche 1 bis 8, dadurch gekennzeichnet, daß der aus dem Hohlraum entfernte Anteil (A, 3) des Formstoffes aufbereitet und in den Hohlraum zurückgeführt wird.

10. Verfahren nach wenigstens einem der Ansprüche 1 bis 9, dadurch gekennzeichnet, daß der jeweils nach dem Gießvorgang verbleibende restliche Teil (B) des Formstoffes als eine Hinterfüllmasse für den nachfolgenden Formvorgang eingesetzt wird.

## Claims

1. A process for producing a casting mould with chemically bound moulding material using a pattern (31),
characterized in that
the moulding material (I) which has become pourable due to the casting of a cast member (G) is removed from a first casting mould which is made from a single moulding material, that the remaining portion (B) of the the moulding material is left, and that the hollow space (33) formed when the pattern (31) is refitted is filled with moulding material.

2. A process according to claim 1,
characterized in that, after removal of the first cast member (G), the portion of moulding material which lies in the inner region (J) that was heavily loaded by the casting temperature is removed.

3. A process according to claim 1 or claim 2, characterized in that in addition the moulding material which has been reduced in strength (zone A) is also removed.

4. A process according to one of claims 1 to 3, characterized by moulding sand as the moulding material.

5. A process according to one of claims 1 to 4, characterized in that the portion of moulding material to be removed (A, I) is removed without mechanical tools.

6. A process according to at least one of claims 1 to 5, characterized in that the moulding material reduced in strength, which decomposes without great reaction, is blown out and/or swept out.

7. A process according to at least one of claims 1 to 6, characterized in that the casting mould is made in a mould box (1).

8. A process according to at least one of claims 1 to 7, characterized in that the hollow space is filled by the moulding material which is the same as that of the first casting mould.

9. A process according to at least one of claims 1 to 8, characterized in that the portion (A; 1) of moulding material which is removed from the hollow space is processed and recycled to the hollow space.

10. A process according to at least one of claims 1 to 9, characterized in that the remaining portion (B) of moulding material, that remains after each respective casting operation, is used as a back-filling material for the following moulding operation.

## Revendications

1. Procédé pour la fabrication d'un moule de fonte avec un demi-produit moulé combiné chimiquement en utilisant un modèle (31),
caractérisé en ce
qu'on enlève d'un premier moule de fonte, fait d'un seul demi-produit moulé, le demi-produit moulé (I) devenu coulant par le moulage d'une pièce coulée (G), qu'on laisse le reste (B) du demi-produit moulé et que le creux (33) résultant du replacement du modèle (31) est de nouveau remplis de demi-produit moulé.

2. Procédé selon la revendication 1, caractérisé en ce qu'après le démoulage de la première pièce coulée (G) on enlève la part du demi-produit moulé qui se trouve dans la zone intérieure (J) chargée fortement par la température de coulée.

3. Procédé selon la revendication 1 ou 2 caractérisé en ce qu'on enlève en outre le demi-produit moulé (zone A) diminué de sa solidité.

4. Procédé selon une des revendications 1 à 3 caractérisé par sable de moulage en tant que demi-produit moulé.

5. Procédé selon une des revendications 1 à 4 caractérisé en ce que la part à enlever (A, 1) du demi-produit moulé est enlevée sans outils mécaniques.

6. Procédé selon au moins une des revendications 1 à 5 caractérisé en ce que le demi-produit moulé diminué de sa solidité et qui se décompose sans qu'y soit excercé de grande action est purgé et/ou balayé.

7. Procédé selon au moins une des revendications 1 à 6 carctérisé en ce que le moule de fonte est fabriqué dans un châssis de moule (1).

8. Procédé selon au moins une des revendications 1 à 7 caractérisé en ce que le creux est remplis du demi-produit moulé qui est pareil à celui du premier moule de fonte.

9. Procédé selon au moins une des revendications 1 à 8 caractérisé en ce que la part (A, 1) du demi-produit moulé enlevée du creux est traitée et remise dans le creux.

10. Procédé selon au moins une des revendications 1 à 9 caractérisé en ce que la partie (B) du demi-produit moulé restante après le cycle de coulée est utilisée comme matière de remplissage pour le cycle subséquent.
